# EUROPÄISCHE PATENTANMELDUNG

(11) **EP 1 584 715 A1**
(43) Veröffentlichungstag der Anmeldung: **12.10.2005**
(21) Anmeldenummer: 04008478.2
(22) Anmeldetag: 07.04.2004
(51) Int. Cl.: D01H 4/02, D01H 1/115

(54) **Verfahren zum Herstellen eines Garnes in einer Luftspinnmaschine**

(71) Anmelder: MASCHINENFABRIK RIETER AG, 8406 Winterthur (CH)
(72) Erfinder: Artzt, Peter, Dr., 72766 Reutlingen (DE); Müller, Heinz, 72555 Metzingen (DE); Ziegler, Kurt, 73230 Kirchheim-Nabern (DE); Stadler, Herbert, Dr., 8483 Kollbrunn (CH)

(57) **Zusammenfassung**

Beim Luftspinnverfahren verursachen im wesentlichen die rotierenden Faserenden bzw. die späteren Umwindefasern des gesponnenen Garns (70) eine Spinnspannung F_{S}. Zwischen Spinnergebnis und Spinnspannung F_{S} wurde aufgrund von Versuchen eine direkte Korrelation festgestellt. Dazu wird ein Verfahren zum Spinnen eines Garns in einer Luftspinnmaschine angegeben, das trotz hoher Spinngeschwindigkeiten eine ideale Spinnspannung ermöglicht, wodurch ein optimales Spinnergebnis insbesondere bezüglich der Garnqualität erzielt wird. Erfindungsgemäss wird daher vorgeschlagen, eine Spinnmaschine durch eine Ausgestaltung von Spinnboxelementen mit einer Spinnspannung F_{S} < 20 cN zu betreiben.

## Beschreibung

Die Erfindung bezieht sich auf ein Verfahren zum Herstellen eines Garns in einer Luftspinnmaschine gemäss dem Oberbegriff des Patentanspruchs 1.

Die vorliegende Erfindung betrifft das Gebiet der Luftspinnmaschinen. Luftspinnmaschinen weisen eine Vielzahl von Spinnstellen auf. In jeder Spinnstelle wird ein Garn aus einem zugeführten Faserlängsgebilde gesponnen. Dabei wird das Faserlängsgebilde zuerst verfeinert, das heisst, die Fasermenge pro Längeneinheit wird durch Verzug verkleinert. Dann wird der verfeinerte Faserverband in der Spinnstelle durch Drallerteilung zu einem Garn versponnen. Dazu weist die Spinnstelle ein Faserführungselement auf, welches den Faserverband in eine Wirbelkammer führt, wo durch das bekannte Vortex-Luftspinnverfahren ein Garn an einer Spindel hergestellt wird.

Untersuchungen haben gezeigt, dass zwischen der Spinnspannung und dem Spinnergebnis ein direkter Zusammenhang besteht. Figur 1 zeigt in einer schematische Darstellung die Komponenten einer Luftspinnmaschine. Wie vorstehend erläutert, wird das Faserlängsgebilde 1 in einem Streckwerk 69 verfeinert, in der Spinnbox 5 zu einem Garn 70 gesponnen und mittels Abzugwalzen 64 über eine Fadenverlegevorrichtung 67 einer Garnspule 68 zugeführt. Unter dem Begriff Spinnspannung F_{S} wird nun die in den Einheiten [N] oder [cN] anzugebende Kraft F_{S} verstanden, die auf das Garn zwischen Spinnbox 5 und Abzug 63 wirkt.

Zur weiteren Erläuterung wird nun auf die Figur 2 verwiesen. Die Spinnbox 5 weist eine Wirbelkammer 10 auf, in der die durch die Lufteinlassöffnung 61 einströmende Luft eine Wirbelströmung erzeugt, welche an der Oberfläche des Faserverbandes 1 befindlichen Randfasern 62 herumdreht und dadurch den Faserverband 1 zu einem Garn 70 verspinnt. Die vorstehend erwähnte Spinnspannung F_{S} wird hauptsächlich durch das Auflaufen von Randfasern 62 bei der Einlassmündung 9 der Spindel 7 verursacht. Damit weisen diese Kräfte eine besondere Charakteristik auf, die grundlegend verschieden ist von den Spannungscharakteristiken anderer Verfahren, wie z.B. beim Ring-, Rotor- oder Zweidüsenspinnen.

Weil beim Luftspinnverfahren - ein Beispiel einer dazu entsprechenden Maschine ist der Schrift EP 1 335 050 A2 [2] zu entnehmen - im wesentlichen die rotierenden Faserenden bzw. die späteren Umwindefasern des gesponnenen Garns 70 die Spinnspannung F_{S} verursachen, besteht eine direkte Korrelation zwischen Spinnergebnis - das heisst dem erzeugten Garn - und der Spinnspannung F_{S}. Unter dem Begriff Spinnergebnis werden die Eigenschaften Garnqualität und Zuverlässigkeit des Spinnprozesses subsummiert. Durch eine Reduktion der Spinngeschwindigkeit kann auch die Spinnspannung auf Werte reduziert werden, die ein verbessertes Spinnergebnis erlauben. Dies ist jedoch bei den geforderten hohen Spinnleistungen mit dazu erforderlichen Spinngeschwindigkeiten v_{L} > 300 m/min zum einen nicht praktikabel und zum anderen führt dies aus folgendem Grund zu einer Beeinträchtigung des Spinnergebnisses: Die Randfasern sollten idealerweise in einem Winkel von ca. 45° um den Faserverband 1 zu einem Garn 70 versponnen werden. Dieser Winkel ist nun unter Berücksichtigung des Luftwirbels wesentlich von der Spinngeschwindigkeit bestimmt und diese muss sich daher in einem üblichen Bereich von gegen 300 m/min bewegen.

Der vorliegenden Erfindung liegt daher die Aufgabe zugrunde, ein Verfahren zum Spinnen eines Garns in einer Luftspinnmaschine anzugeben, bei dem trotz hoher Spinngeschwindigkeiten eine ideale Spinnspannung einstellbar ist, wodurch ein optimales Spinnergebnis insbesondere bezüglich der Garnqualität erzielt wird.

Diese Aufgabe wird durch das im Patentanspruch 1 angegebene Verfahren gelöst.

Durch den erfindungsgemässen Verfahrensparameter, wonach die Spinnspannung F_{S} einen Wertebereich F_{S} < 20 cN aufweist, ist ein Verfahren geschaffen, das bei hohen Geschwindigkeiten eine Spinnspannung ermöglicht, bei der insbesondere eine hohe Zuverlässigkeit sichergestellt ist, so dass beispielsweise das Risiko von Garnbrüchen stark reduziert ist.

Um diesen angestrebten Wertebereich für die Spinnspannung F_{S} zu erreichen und damit das Spinnergebnis zu optimieren, können beispielsweise eine oder mehrere der folgenden Massnahmen getroffen werden:
- Anpassen des Spinnverzuges sᵥ zwischen dem Streckwerkauslauf und den Abzugswalzen nach der Spinnbox, so dass sᵥ ≤ 1.0.
- Anpassen des Pressluftdruckes p der Luft, welche in die Wirbelkammer einströmt, auf Werte von 3 bis 6 bar, vorzugsweise von 4 bis 5 bar.
- Erzielung einer starken Saugwirkung durch den in der Wirbelkammer erzeugten Luftwirbel, um Luft aus dem Zwickelbereich nach der Auslaufklemmlinie des Streckwerkes anzusaugen. Dazu gibt es verschiedene konstruktive Gestaltungsmöglichkeiten, welche in den nachfolgend aufgeführten Ausführungsformen beschrieben werden.
- Optimale Gestaltung der Wirbelkammer. Auch hierzu existieren verschiedene konstruktive Gestaltungsmöglichkeiten, welche ebenfalls in den nachfolgend aufgeführten Ausführungsbeispielen angegeben werden.

Vorteilhafte Ausgestaltungen der Erfindung sind zudem in weiteren abhängigen Ansprüchen angegeben.

Die Erfindung wird nachfolgend anhand von Zeichnungen beispielsweise näher erläutert. Dabei zeigen:
- Figur 1: Schematische Darstellung der Komponenten einer Luftspinnmaschine;
- Figur 2: Partielle Darstellung einer Spinnbox, insbesondere zur Erläuterung des Eintritts eines Faserverbandes in die Spindel;
- Figur 3: Faserförderkanal mit einer Tunnelauskleidung;
- Figur 4: Detailliertere Darstellung des Absatzes der Tunnelauskleidung und der Lufteintrittsöffnung in einer ersten Ausführungsform;
- Figur 5: Detailliertere Darstellung des Absatzes der Tunnelauskleidung und der Lufteintrittsöffnung in einer zweiten Ausführungsform;
- Figur 6: Darstellung einer eine Umlenkkante aufweisende Faserführungsfläche in einem Faserführungskanal;

Die Figur 1 zeigt eine schematische Darstellung der Komponenten einer Luftspinnmaschine: Mit vₐᵤₛₗ und v_{abz} sind die auftretenden Geschwindigkeiten sowie mit dem Bezugszeichen 71 der Ort gezeigt, an dem der für diese Erfindung relevante Verfahrensparameter Spinnspannung F_{S} auftritt.

In Figur 2 ist in einer detaillierten Darstellung eine Spinnbox 5 gezeigt, wie sie dem Stand der Technik entspricht und in der Beschreibungseinleitung bereits erläutert wurde.

Die Figur 3 zeigt eine erste Gestaltungsform innerhalb einer Spinnbox 5, damit die gewünschte Spinnspannung F_{S} erreicht wird. Die Spinnbox 5 weist ein Faserführungselement 3 und anschliessend eine Spindel 7 mit Garnführungskanal 8 auf. Das Faserführungselement 3 ist von einer hohlzylinderförmigen Tunnelauskleidung 17 umgeben. Die Tunnelauskleidung 17 kann ein- oder mehrstückig ausgeführt sein. Der Faserförderkanal 4 wird von der Tunnelauskleidung 17 ummantelt. Die Tunnelauskleidung 17 ist derart geformt, dass am Ende des Faserförderkanals 4 ein Absatz 18 zum Wirbelkammer-Gehäuse 15 entsteht. Die Stirnfläche des Absatzes 18 dient für das aus den Strahldüsen 13.1 austretende Fluid - normalerweise - Luft als Leitfläche. Die Austrittsöffnungen der Strahldüsen für das Fluid in die Wirbelkammer 14.1 weisen eine elliptische Form auf. Dabei sind das Faserführungselement 3 und die dazugehörige Tunnelauskleidung 17 im Wirbelkammer-Gehäuse 15 eingebaut. Wie in den folgenden Figuren 4 und 5 noch gezeigt wird, muss das Wirbelkammer-Gehäuse 15 nicht zwingend auch das Faserführungselement 3 und dessen Tunnelauskleidung 17 umfassen. Die beiden letztgenannten Elemente können auch ein eigenes Gehäuse aufweisen, das an das Wirbelkammer-Gehäuse 15 angrenzt (siehe Figur 5). Insgesamt sind vier einzelne Strahldüsen 13.1 vorgesehen. Die Strahldüsen 13.1 weisen einen Neigungswinkel α zur Fasertransportrichtung 19 auf. Der Neigungswinkel α liegt in einem Wertebereich von 45° bis 88°. Der Neigungswinkel der Stirnfläche des Absatzes 18 zur Materialflussrichtung weist in dieser ersten Ausgestaltungsform den gleichen Betrag auf. Dabei ist unschwer erkennbar, wie die der Wirbelkammer 14.1 angrenzende Stirnfläche 20 des Faserführungselementes 3 den gleichen Neigungswinkel zur Materialflussrichtung 19 hat wie die Bohrungen der Strahldüsen 13.1.

Die Figuren 4 und 5 zeigen zwei weitere Ausgestaltungsformen für den Absatz der Tunnelauskleidung, damit die gewünschte Spinnspannung F_{S} erreicht wird. Das Wirbelkammer-Gehäuse 15 schliesst dabei an ein Gehäuse 32 für das Faserführungselement 3 und die Tunnelauskleidung an. Die gemäss Figur 4 gezeigte Ausgestaltungsform besitzt eine Tunnelauskleidung 26, welche derart geformt ist, dass am Ende des Faserförderkanals 4 der Absatz 29 mit einem Neigungswinkel β entsteht. Bevorzugt hat die Tunnelauskleidung 26 eine Dicke a, die in einem Wertebereich von 0.1 bis 3 mm liegt. In unmittelbarer Nähe der Stirnseite des Absatzes 29 ist im Wirbelkammer-Gehäuse 15 die Bohrung der Strahldüse 13.1 angeordnet. Der Absatz 29 ist dabei so nahe an der Öffnung der Strahldüse 13.1 angeordnet, dass dessen Stirnseite als Leitfläche für die austretende Strömung dient. Der Absatz 29 ist fluchtend mit der Bohrung angeordnet, welche ihrerseits fluchtend zur Innenfläche bzw. Mantelfläche der Wirbelkammer 14.1 angeordnet ist, so dass die Bohrung 13.1 «tangential fluchtend» in die Innenseite des Wirbelkammer-Gehäuses 15, beziehungsweise tangential in die Wirbelkammer 14.1 einläuft. Bevorzugt werden aber Neigungswinkel α zur Materialflussrichtung, die in einem Wertebereich von 60° bis 70° liegen. Der Neigungswinkel β der Stirnseite des Absatzes 29 kann einen anderen Wert als der Neigungswinkel α aufweisen. Der geeignetste Neigungswinkel β lässt sich am besten empirisch für die konkrete Anwendung ermitteln. Versuche haben ergeben, dass in den meisten Fällen ein Neigungswinkel β geeignet ist, der den gleichen Wert wie der Neigungswinkel α aufweist. Möglich ist aber auch eine Ausgestaltung mit α ≠ β. In Figur 5 ist die Bohrung 13.1 um einen Abstand d vom Absatz 31 der Tunnelauskleidung 28 angeordnet. Der Abstand d liegt dabei in einem Wertebereich von 0,5mm bis 2 mm, vorzugsweise 0.9mm bis 1.3mm, bevorzugt 1.1mm.

Die Figur 6 zeigt einen Querschnitt durch eine Spinnbox 5 in einer anderen Ausgestaltungsform, um den erfindungsgemässen Verfahrensparameterwert der Spinnspannung F_{S} < 20 cN zu erreichen. Das gezeigte Faserführungselement 3c weist eine Faserführungsfläche 16 mit einer Umlenkstelle 72 auf. Die Umlenkstelle 72 wird durch die Faserführungsfläche 16 gebildet: Die Faserführungsfläche 16 besteht dabei aus zwei ebenen Flächen, deren gemeinsame Schnittlinie die Umlenkstelle 72 bildet. Durch diese Gestaltung der Faserführungsfläche 16 werden die Fasern des Faserverbandes 1 (nicht dargestellt in Figur 6) in einer im wesentlichen flach nebeneinander liegenden Anordnung geführt. Ein Beitrag an diese flache Anordnung liefert auch die Faserabgabekante 6. Die Umlenkstelle 72 ist dabei so dimensioniert, dass die Fasern des Faserverbandes 1 derart umgelenkt werden, dass die freien Faserenden der Fasern, welche sich im Faserverband befinden, abheben können. An der Umlenkstelle 72 werden die vorderen wie auch die hinteren Faserenden vor allem derjenigen Fasern abgehoben, die sich an der Oberfläche des Faserverbandes 1 oder unmittelbar darunter befinden. An der Umlenkstelle 72 werden sowohl vordere als auch hintere Faserenden abgehoben. Durch das Abheben von Faserenden an der Umlenkstelle 72 erhöht sich die Anzahl der freien Faserenden im Faserverband. Unter «freie Faserenden» sind diejenigen Enden zu verstehen, die nicht innerhalb des Stapelfaserverbandes liegen oder nicht mit andern Fasern verbunden sind und dadurch von der Wirbelströmung erfasst werden können. Durch die Erhöhung der Anzahl der freien Faserenden erhöht sich die Anzahl der Umwindefasern im Garn sowie die Qualität des Spinnprozesses an sich. Diese Gestaltung der Faserführungsfläche hat überraschenderweise einen weiteren Vorteil gegenüber dem Stand der Technik. Die Verringerung des Querschnittes A des Faserförderkanals 4 innerhalb eines Bereiches hat ergeben, dass die durchströmende Luftmenge V überraschenderweise erhöht wurde. Durch die erhöhte Luftmenge V kann die Faserführung zwischen den Auslaufwalzen und dem Eingang des Faserführungselementes 3c, also vor dem Faserführungselement 3c, wesentlich verbessert werden. Die Anzahl Produktionsunterbrüche, verursacht durch Abrisse des Faserverbandes unmittelbar nach den Auslaufwalzen kann dadurch verringert werden. Ebenso konnte eine messbare Verbesserung der Garnqualität festgestellt werden. Versuche haben ergeben, dass besonders gute Resultate erzielt werden, wenn der Querschnitt A des Faserförderkanals 4 bis zur Umlenkstelle 72 konstant bleibt und ab der Umlenkstelle oder Zusatzkante 72 der folgende Querschnitt B des Faserförderkanals zunimmt. Die Fläche des Querschnittes A des Faserförderkanals 4 bis zur Umlenkstelle 72 liegt bevorzugt in einem Wertebereich von 0,5mm² bis 10 mm². Tabelle 1 enthält Massangaben zu den in Figur 6 enthaltenen Grössen C, D, E und F, die eine Spinnspannung F_{S} > 20 cN ermöglichen.

**Tabelle 1:**

| Massangaben zur Ausführungsform gemäss Fig. 6 | | | |
|---|---|---|---|
| **Beschreibung** | **Symbol Einheit** | **Wertebereich** | **bevorzugter Wertebereich** |
| horizontaler Abstand zwischen Umlenkstelle 72 und Faserabgabekante 6 | C [mm] | 1 .. 4 | 1.5 .. 2.5 |
| vertikaler Abstand zwischen Umlenkstelle 72 und Faserabgabekante 6 | D [mm] | 0.2 .. 1 | 0.4 .. 0.7 |
| horizontaler Abstand zwischen Faserabgabekante 6 und Einlassmündung 9 | E [mm] | 0.1 .. 1 | 0.3 .. 0.7 |
| vertikaler Abstand F zwischen Faserabgabekante 6 und Mittellinie des Garnführungskanals 8 | F [in % Durchmesser Garnführungskanal] | 10 .. 40 | |

Um die erwünschte Spinnspannung F_{S} > 20 cN zu ermöglichen, weist die zuzuführende Luft (Fluid) vorzugsweise ein Druck p auf, der in folgendem Wertebereich liegt:$\text{3 bar < p < 6 bar.}$

In einer weiteren Ausgestaltung der vorliegenden Erfindung ist ein Spinnverzug S_{V} ≥ 1.0. Dabei ist der Spinnverzug S_{V} über folgenden Quotienten definiert:${\text{S}}_{\text{V}} {\text{:= v}}_{\text{abz}} {\text{/ v}}_{\text{ausl}} \text{.}$

Dabei bedeuten:
v_{abz} Umlaufgeschwindigkeit der Abzugwalzen;
vₐᵤₛₗ Umlaufgeschwindigkeit der Auslaufwalzen.

Die Bedingung S_{V} ≤ 1.0 bedeutet, dass die Umfangsgeschwindigkeit der Abzugwalzen 64 höchstens gleich gross wie jene der Auslaufwalzen 2 des Streckwerkes 69 sein muss. Dabei liegt S_{V} vorzugsweise im Bereich von 0.96 bis 1.0.

Aufgrund von Versuchen konnte gezeigt werden, dass die resultierende Spinnspannung aufgrund einer vorgegeben metrischen Nummer des gesponnenen Garns 1 (Garnfeinheit) und einer zu erreichenden Spinngeschwindigkeit gemäss folgender Formel bestimmt werden kann und dadurch die Betriebsparameter an einer Spinnmaschine entsprechend vorgegeben und geregelt werden müssen:${\text{F}}_{\text{S}} \text{= 6,6 + 0,05 · (100 -} \text{Nm} {\text{) + 0,0096·(ν}}_{\text{L}} \text{- 350)}$ wobei:
*F*_{*S*} = Spinnspannung in [cN]
Nm = Garnfeinheit in metrischer Nummer [m/g]
ν_{*L*} = Garnliefergeschwindigkeit in [m/min]

Die nachfolgende Tabelle 2 enthält in der mittleren Spalte die aus metrischer Nummer und Spinngeschwindigkeit berechnete Spinnspannung F_{S}; in den ersten beiden Spalten sind die um ± 20% definierten Streuwerte angegeben.

**Tabelle 2:**

| Wertetabelle mit berechneter Spinnspannung F_{S} | | | | |
|---|---|---|---|---|
| **Spinnspanung F**_{**S**} **untere Grenze (-20%) in [cN]** | **Spinnspanung F**_{**S**} **obere Grenze (+20%) in [cN]** | **Spinnspannung F**_{**S**} **[cN]** | **metrische Nummer mN [g/m]** | **Spinngeschwindig- keit v**_{**L**} **[m/min]** |
| 7,664 | 11,496 | 9,580 | 50 | 400 |
| 7,110 | 10,666 | 8,888 | 60 | 380 |
| 6,480 | 9,720 | 8,100 | 70 | 350 |
| 5,696 | 8,544 | 7,120 | 80 | 300 |

Die erfindungsgemässe Lehre kann durch eine freie Kombination der vorstehend in den Figuren 3 bis 6 erläuterten Ausgestaltung der Spinnbox 5 und ihrer Spinnboxelemente wie z.B. Fasereintrittskante 31, Faserabgabekante 29 oder Umlenkstelle 72 wie auch frei mit den vorgenannten Betriebsparametern Druck und Spinnverzug realisiert werden.

### Liste der in den Figuren 1 bis 6 verwendeten Bezugszeichen

- 1: Faser, Faserverband, Stapelfaserverband
- 2: Auslaufwalzenpaar; Auslaufwalzen
- 3, 3c: Faserführungselement
- 4: Faserführungskanal, Faserförderkanal
- 5: Spinnbox
- 7: Spindel
- 8: Garnführungskanal
- 9: Einlassmündung der Spindel 7
- 10: Wirbelkammer
- 11: einströmende Luft
- 12: Streckwerk
- 13: Fluideinrichtung
- 13.1: Strahldüsen
- 14: Raum
- 14.1: Wirbelkammer
- 15: Wirbelkammer-Gehäuse
- 16: Faserführungsfläche, ebene Faserführungsfläche
- 17: Tunnelauskleidung
- 17.1: Halbschale der Tunnelauskleidung
- 18: Absatz
- 19: Materialflussrichtung, Transportrichtung
- 20: Stirnfläche des Faserführungselementes 3 in der Wirbelkammer
- 23: Mittellinie des Garnführungskanals
- 26: Tunnelauskleidung
- 28: Tunnelauskleidung
- 29: Absatz mit Neigungswinkel β
- 31: Absatz
- 32: Gehäuse für Faserführungselement und Tunnelauskleidung
- 60: Spinnstelle
- 61: Eintrittsöffnung Luftströmung
- 62: Randfasern
- 63: Abzug
- 64: Abzugwalzen
- 65: Friktionswalze
- 66: Fadenwächter
- 67: Fadenverlegevorrichtung
- 68: Garnspule
- 69: Streckwerk
- 70: Garn
- 71: Ort, wo die Spinnspannung auftritt und messbar ist
- 72: Umlenkstelle

### Liste der in der Figur 7verwendeten Bezugszeichen

- 20: Düsenblock
- 21: Strahldüsen
- 22: Wirbelkammer
- 23: Entlüftungskanal
- 25: Förderrichtung der angesaugten Luft
- 26: Faserförderkanal
- 27: Faserförderelement
- 28: Faserführungsfläche
- 29: Faserabgabekante
- 30: Stirnfläche
- 31: Faseraufnahmekante
- 32: Spindel
- 36: Konus von Faserförderelement 27
- 37: Tragelement für Faserförderelement 27
- 38: Mittellinie von Strahldüsen 21 und Blasrichtung
- 39: Faserförderwalze
- 45: Garnführungskanal
- 47: Mittellinie

### Liste der verwendeten Symbole

- v_{abz}: Umlaufgeschwindigkeit der Abzugwalzen
- vₐᵤₛₗ: Umlaufgeschwindigkeit der Auslaufwalzen
- α: Neigungswinkel der Strahldüsen zur Faser- bzw. Materialtransportrichtung
- β: Neigungswinkel des Absatz zur Materialflussrichtung 19
- a: Dicke der Tunnelauskleidung 26
- d: Abstand zwischen Strahldüsen 13.1 und Absatz 31
- A: Querschnitt vor Umlenkstelle
- B: Querschnitt nach Umlenkstelle
- C: Abstand parallel zur Mittellinie 23 von der Umlenkstelle 72 bis zur Faserabgabekante 6
- D: Abstand vertikal zur Mittellinie 23 von der Umlenkstelle 72 bis zur Faserabgabekante 6
- E: Abstand parallel zur Mittellinie 23 von der Faserabgabekante 72 bis zur Einlassmündung 9 der Spindel 7
- F_{S}: Spinnspannung in [cN]
- F: Abstand vertikal zur Mittellinie 23 von der Faserabgabekante 72 bis zur Mittellinie 23 des Garnführungskanals 8
- G: Breite der reduzierten Faserabgabekante 6
- Nm: metrische Nummer in [m/g], Länge pro Masse; Fundstelle in [1]
- p: Druck in [Bar]
- S_{V}: Spinnverzug
- v_{L}: Spinngeschwindigkeiten in m/min

### Liste der verwendeten Abkürzungen

- ISO: International Standard Organisation

### Liste der verwendeten Einheiten

- Bar: Druck; ISO-Masseinheit
- N, cN: Newton, Centi-Newton; ISO-Masseinheit
- m: Meter; ISO-Masseinheit
- min: Minute

### Literaturquellen

[1] Fachwissen Bekleidung, 5. Auflage ISBN 3-8085-6205-6; 1998 Verlag Europa-Lehrmittel, Nourney, Vollmer GmbH & Co., 42781 Haan-Gruiten
[2] EP 1 335 050 A2 Textilverarbeitungsmaschine mit einem Faserförderungskanal und einer Faserführungsfläche; Maschinenfabrik Rieter AG, 8406 Winterthur.

## Patentansprüche

1. Verfahren zum Herstellen eines Garns (70) aus einem Faserverband (1) in einer Luftspinnmaschine, die enthält:
- ein Auslaufwalzenpaar (2);
- eine in Spinnrichtung dem Auslaufwalzenpaar (2) nachfolgende Spinnbox (5) zum Spinnen eines Garns (70), wobei die Spinnbox (5) enthält: eine eine Spindel (7) aufweisende mindestens eine Lufteinlassöffnung (13.1, 61) enthaltende Wirbelkammer (14.1);
- einen nachfolgenden Abzugwalzen (64) enthaltenden Abzug (63) zum Wegführen des Garns (70), wobei durch das Wegführen auf das Garn (70) eine Spinnspannung F_{S} ausgeübt wird;
**gekennzeichnet durch** den Verfahrensparameter:
- die Spinnspannung F_{S} weist folgenden Wertebereich auf: F_{S} < 20 cN.

2. Verfahren nach Anspruch 1,
**gekennzeichnet durch** den weiteren Verfahrensparameter:
- die Spinngeschwindigkeiten v_{L} weist folgenden Wertebereich auf: v_{L} > 300 m/min .

3. Verfahren nach Anspruch 1 oder 2,
**dadurch gekennzeichnet, dass**
als ein Spinnboxelement ein Faserförderkanal (4) mit einer Faserführungsfläche (16) vorgesehen ist, der der Wirbelkammer vorgelagert ist und der eine Umlenkstelle (72) aufweist, die eine Umlenkung des Faserverbandes (1) verursacht.

4. Verfahren nach einem der Ansprüche 1 bis 3,
**dadurch gekennzeichnet, dass**
als ein Spinnboxelement ein Faserführungskanal (4) mit einer Tunnelauskleidung (17, 26, 28) so vorgelagert ist, dass am Ende des Faserführungskanals (4) ein Absatz (18, 29, 31) mit einer Stirnfläche (20) gebildet wird, so dass die Stirnfläche (20) als Leitfläche für die aus den Lufteinlassöffnungen einströmende Luft dient.

5. Verfahren nach Anspruch 4,
**dadurch gekennzeichnet, dass**
die Stirnfläche (20) um einen Neigungswinkel β gegenüber der Spinnrichtung (19) geneigt ist.

6. Verfahren nach Anspruch 4 oder 5,
**dadurch gekennzeichnet, dass**
die Achse der Lufteinlassöffnung um einen Neigungswinkel α gegenüber der Spinnrichtung (19) geneigt ist.

7. Verfahren nach Anspruch 5 oder 6,
**dadurch gekennzeichnet, dass**
die Neigungswinkel α und β je folgende Wertebereiche aufweisen:$\text{48° <= α <= 88° und 48° <= β <= 75° .}$

8. Verfahren nach einem der Ansprüche 4 bis 7,
**dadurch gekennzeichnet, dass**
die Tunnelauskleidung (17, 26, 28) im Faserführungskanal (4) eine Dicke a aufweist, die in folgendem Wertebereich liegt:$\text{0,1 mm <= a <= 3 mm.}$

9. Verfahren nach einem der Ansprüche 1 bis 8,
**dadurch gekennzeichnet, dass**
als ein Spinnboxelement ein Faserführungskanal (4) der Wirbelkammer (22) vorgelagert ist, die an deren Ende eine Faserabgabekante (29) aufweist, über die Fasern in einer im wesentlich flach nebeneinander liegenden Formation gegen die Einlassmündung des in der Spindel (7) befindlichen Garnführungskanals (45) geführt werden.

10. Verfahren nach Anspruch 9,
**dadurch gekennzeichnet, dass**
die Lufteinlassöffnungen so gestellt sind, dass der entstehende Wirbel hintere freie Faserenden, deren vordere Enden bereits im Garnführungskanal der Spindel sind, erfasst und um den Faserverband dreht.

11. Verfahren nach einem der Ansprüche 1 bis 10,
**dadurch gekennzeichnet, dass**
der Spinnverzug S_{V} zwischen Auslaufwalzenpaar und Abzug folgenden Wertebereich aufweist:${\text{S}}_{\text{V}} \text{≤ 1.0 .}$

12. Verfahren nach einem der Ansprüche 1 bis 11,
**dadurch gekennzeichnet, dass**
die durch die Lufteinlassöffnungen (13.1) in die Wirbelkammer (22) einströmende Luft mit einem Druck p zugeführt wird, wobei der Druck p folgenden Wertebereich aufweist:
3 bar < p < 6 bar, vorzugsweise 4 bar < p < 5 bar.

13. Verfahren nach einem der Ansprüche 1 bis 12,
**dadurch gekennzeichnet, dass**
die Spinnspannung F_{S} gemäss folgender Formel bestimmt wird:${\text{F}}_{\text{S}} \text{= 6,6} \text{cN} \text{+ 0,05} \frac{\text{cN g}}{\text{m}} \text{·(100} \frac{\text{m}}{\text{g}} \text{-} \text{Nm} \text{) + 0,0096} \frac{\text{cN} \text{min}}{\text{m}} \text{·(} {\text{v}}_{\text{L}} \text{- 350} \frac{\text{m}}{\text{min}} \text{)}$ wobei
Nm die metrische Nummer in [m/g] des zu spinnenden Garns (70) und v_{L} die Spinngeschwindigkeit in [m/min] darstellt und die Spinnspannung F_{S} einen Streubereich von ± 20% aufweist.
